# FASCICULE DE BREVET EUROPEEN

(11) **EP 0 193 455 B1**
(45) Date de publication et mention de la délivrance du brevet: **11.01.1989**
(21) Numéro de dépôt: 86400341.3
(22) Date de dépôt: 19.02.1986
(51) Int. Cl.: B24D 17/00

(54) **Produit rugueux, son procédé de fabrication, et ses utilisations pour le traitement des surfaces et des textiles**
Rauhes Fabrikat, seine Herstellung und seine Verwendung zur Oberflächen- und Textilbearbeitung
Rough article, process for its production and its use in treating surfaces and textiles

(30) Priorité: 22.02.1985 FR 8502578
(43) Date de publication de la demande: 03.09.1986
(73) Titulaire: Centre Technique Industriel dit: INSTITUT TEXTILE DE FRANCE, 92105 Boulogne Billancourt Cedex (FR)
(72) Inventeur: Bolliand, Robert, F-69130 Ecully (FR)
(74) Mandataire: Hasenrader, Hubert

(56) Documents cités:
- CH-A- 568 819
- FR-A- 569 768
- FR-A- 1 485 475
- US-A- 4 028 781

## Description

L'invention concerne un produit rugueux, trouvant des applications particulièrement avantageuses dans le traitement des surfaces dures, en particulier pour le rodage et le polissage de surfaces métalliques ou minérales, ainsi que dans le traitement superficiel des textiles.

L'abrasion mécanique des surfaces, notamment métalliques, met en oeuvre très souvent des produits destinés au rodage, au polissage, à l'émeri- sage ou au doucissage. Dans la suite de l'exposé de l'invention, on parlera de produits abrasifs sans distinction entre abrasion, polissage et éme- risage sachant que le polissage et l'émerisage font partie de l'abrasion dans son sens large. L'action de ces produits est destinée à obtenir une surface uniforme en enlevant les irrégularités superficielles dues aux traitements antérieurs. C'est donc généralement une action d'enlèvement de matière (mise à la cote) et/ou une action de finition. Les produits à abrasifs liés ou appliqués sont des composés, comprenant un support sur lequel sont fixées grâce à un liant des particules de matériaux durs. Lors du traitement mécanique, le support abrasif est mis en mouvement, généralement en rotation en contact avec la surface à traiter, et ce sont les particules fixées sur le support qui par frottement enlèvent la matière. Le matériau constituant les particules abrasives et la taille desdites particules sont choisis en fonction du type de surface à traiter et du degré de finition souhaité. L'un des inconvénients de ces produits abrasifs est leur rapidité d'usure, qui est due à l'échauffement et à l'arrachement des particules abrasives lors du traitement.

Il existe une deuxième technique de rodage, polissage, dite à abrasif libre, dans laquelle on ajoute sur un support des agents de polissage sous forme liquide. Ces agents de polissage sont essentiellement des mélanges de graisses, d'huiles et d'alcools qui jouent un rôle de lubrifiant et' de refroidissement, dans lesquels, sont dispersés des grains soigneusement calibrés d'abrasif divers tel que diamant, alumine, carbure ou oxydes métalliques, etc. Ces agents sont généralement introduits de manière continue, au goutte à goutte, tout au long du travail car le mouvement du support d'abrasif, par exemple sa rotation à grande vitesse, déplace l'agent de polissage en dehors de la zone de traitement proprement dite, sous l'action de la force centrifuge. Il est donc impératif de renouveler constamment l'agent de polissage. C'est un autre inconvénient de ces procédés. Le cas de la pâte diamantée est similaire car elle nécessite l'apport constant d'un diluant en cours de travail, qui est lui- même centrifugé avec l'abrasif.

Or on a trouvé, et c'est ce qui fait l'objet de l'invention un produit rugueux qui pallie les inconvénients constatés. D'une manière qui est connue dans les râpes pour aliments, notamment dans le brevet FR-A-1 485 475, ce produit rugueux est en matière plastique et présente des trous dont les contours sont en relief par rapport à la surface. Selon l'invention, le produit rugueux est constitué d'un film dont l'épaisseur est de l'ordre d'une dizaine à quelques centaines de micromètres et qui a été perforé, les contours des perforations formant des cratères déformables. Le produit de l'invention sert de support à un agent de polissage : il ne peut plus y avoir entraînement comme sur une surface lisse, ou arrachement des particules, comme avec les procédés usuels. Il y a simplement usure des parties en relief, or on a constaté que de façon surprenante, l'usure des bords des perforations pratiquées dans le film plastique est très lente, comparée par exemple à celle constatée par arrachement des particules sur un abrasif lié.

De façon préférentielle, on utilise un film de matière plastique présentant des caractéristiques mécaniques et de résistance suffisantes, en particulier un film de polyester, de polyamide, de polyimide ou de polypropylène. Les épaisseurs de 23, 36, 50, 75, 100, 125 et 175 µm conviennent notamment.

Avantageusement, les perforations sont réalisées à l'aide d'aiguilles selon une technique qui s'apparente à celle utilisée dans l'industrie textile et dénommée aiguilletage. Dans cette technique de liage, propre à la fabrication des non-tissés, les fibres sont entremêlées par l'action d'un grand nombre d'aiguilles qui traversent un matelas de fibres dans un mouvement de va-et-vient. Le matelas, entraîné par un convoyeur, passe entre les plateaux de l'aiguilleteuse. La résistance du non-tissé croît avec la densité des points d'aiguilletage. Ainsi, selon la même technique, il est facile de réaliser dans un film plastique des perforations d'une conformation et d'une dimension données, fonctions du type d'aiguilles, et dans une densité donnée, fonction de la population d'aiguilles et du nombre de coups lors de l'aiguilletage. En examinant une perforation au microscope, on constate que la matière plastique est repoussée à l'endroit de l'impact de l'aiguille, sous la forme d'une sorte de cratère dont les bords dépendent de la configuration de la section de l'aiguille, laquelle est de préférence triangulaire. Ce sont les bords des cratères qui, appliqués sur la surface à traiter, en coopération avec les grains abrasifs font office d'éléments actifs. La quantité de matière plastique constituant les bords du cratère et la taille du cratère dépendent de la section de l'aiguille et généralement de la profondeur de pénétration de l'aiguille dans le film. Plus l'aiguille aura une section importante et/ou plus la profondeur de pénétration sera grande, plus les perforations auront une taille importante. On peut donc faire varier avec une relative précision les dimensions de ces perforations par un réglage approprié du matériel d'aiguilletage. D'autre part le nombre de perforations est conditionné d'une part par la densité d'implantation de la planche support d'aiguilles, généralement de 1 800 à 15 000 aiguilles au mètre linéaire, et d'autre part par le nombre de fois où la planche support d'aiguille est appliquée sur le film au cours de son défilement (le nombre de coups par minute) et en dernière part par la vitesse d'avance du film.

Lors de l'addition d'un agent de polissage, on constate, de manière inattendue que, contrairement à ce qui se passe avec les produits abrasifs usuels, l'agent de polissage n'est pas évacué lors du déplacement du produit selon l'invention, et qu'il n'est donc plus nécessaire de l'alimenter aussi souvent et en si grande quantité. On peut essayer d'expliquer ce phénomène en considérant le comportement des perforations pendant le déplacement du produit abrasif lors du polissage. Prenons le cas d'un produit abrasif découpé sous la forme d'une rondelle circulaire que l'on fixe sur un support mobile en rotation. Lors du polissage, le support et donc le produit abrasif tournent à grande vitesse. La pièce dont on veut polir la surface est appliquée sur la surface abrasive du produit, tandis que l'agent de polissage tombe, en goutte à goutte, sur ledit produit abrasif. On a vu que pour un produit abrasif usuel, l'agent de polissage est entraîné par la force centrifuge vers l'extérieur de la rondelle. Pour le produit selon l'invention, les perforations vont constituer autant d'obstacles et agir comme des ventouses pour retenir l'agent de polissage : elles sont comprimées et se déforment lors de l'application de la pièce à traiter, puis elles reviennent à leur forme initiale. Dans ce mouvement elles libèrent puis aspirent en quelque sorte l'agent liquide à proximité, provoquant ainsi un mouvement continu de brassage et d'auto-nettoyage des particules abrasives.

Alors que pour le traitement des surfaces dures, le produit rugueux conforme à l'invention s'emploie de préférence en association avec un abrasif, il a été découvert que le produit rugueux trouve une application particulièrement avantageuse, employé seul, dans le traitement des surfaces textiles, notamment le grattage des tissus suédés, ou le tirage de poils destiné à augmenter la voluminosité d'un tissu.

D'autres avantages de l'invention ressortiront de la description suivante faite en référence aux dessins annexés sur lesquels :
- la figure 1 est une vue schématique, en coupe transversale, d'un film conforme à l'invention, au niveau de la perforation,
- la figure 2 montre partiellement une aiguille utilisée dans le procédé de fabrication conforme à l'invention,
- la figure 3 est une photographie prise au microscope (grossissement 14) d'un film perforé,
- la figure 4 est une vue schématique, en coupe transversale, du film de la figure 1, dans son utilisation comme support d'abrasif.

Le film 1 (figs. 1 et 3) est un film de polyester mono-étiré - marque TERPHANE - d'épaisseur 6/100 millimètre et pesant 70 grammes au mètre carré. Il passe dans un matériel d'aiguilletage, type textile, composé d'une planche à aiguilles animée d'un mouvement alternatif de lève et baisse, de deux plaques perforées, d'un tablier alimentaire qui transporte le film et de deux cylindres de sortie synchronisés avec le mouvement de la planche à aiguille, de telle sorte que le film est immobile pendant le mouvement de baisse de la planche et avance d'une certaine distance pendant le mouvement de lève, lorsque le film n'est plus traversé par les aiguilles. Le film est introduit entre les deux plaques qui le maintiennent pendant l'action des aiguilles. La planche à aiguilles descend jusqu'à ce que les aiguilles soient en contact avec le film et le traversent. Le matériel comporte un mécanisme de réglage de la course de frappe, c'est-à-dire du déplacement des aiguilles, généralement compris entre 50 et 75 millimètres. Dans le liage des nappes textiles, ce réglage permet de faire varier la profondeur de pénétration de l'aiguille dans la nappe. Dans le cas présent de perforation d'un film plastique, pour obtenir le produit rugueux selon l'invention, la course de frappe est réglée en sorte que la pénétration de l'aiguille dans le film soit très courte de l'ordre du ou de quelques millimètres. En tout état de cause, il convient que seule la partie lisse 6 de l'aiguille 2 pénètre dans le film (fig. 2), afin que la matière repoussée par l'aiguille 2 lors de son impact se retrouve tout entière du même côté du film 1 et forme un cratère 3. En effet avec un réglage normal, la partie de l'aiguille présentant des barbes 4 pour accrocher les fibres de la nappe textile pénétrerait dans le film et, lors de la lève, entraînerait une partie de la matière sur l'autre face du film. Ainsi comme l'illustre la figure 1, lors de la pénétration de l'aiguille 2 dans le film 1, la matière du film 1 est déchirée et repoussée vers l'extérieur par l'aiguille 2 sous la forme d'un cratère 3 dont les parois sont plus ou moins régulières. La photographie (fig. 3) montre bien l'ensemble des cratères formés par l'impact des aiguilles, et dont les dimensions sont relativement homogènes et dépendent de la précision du réglage du matériel d'aiguilletage. Dans l'exemple illustré sur la figure 3, il y a eu 150 coups d'aiguilles au centimètre carré avec une course de frappe réglée à 1 millimètre. Ces aiguilles étaient du type SINGER 15 x 18 x 36 x 3,5 BL.

Le film ainsi perforé a été ensuite testé sur une polisseuse du type MECAPOL, avec une rotation de 300 tours par minute, six échantillons de métal de diamètre 30 millimètres étant appliqués sur le film en forme de disque à une pression de 7 kg. On a utilisé comme agent de polissage un aérosol diamant 6 micromètres. On a constaté un enlèvement moyen de métal de 9,66 grammes par échantillon après 4 minutes de test, de 8,66 grammes après une seconde opération de 4 minutes et de 8,16 grammes après une troisième opération de 4 minutes.

Par ailleurs, on a constaté que l'agent de polissage se localisait préférentiellement après passage du film sous les échantillons de métal, dans les cavités constituées par les perforations. Par contre les déchets de polissage se rassemblent de préférence sur la surface libre entre les cratères ce qui permet leur élimination par lavage.

Pour que le produit abrasif selon l'invention remplisse bien son rôle, il faut que les cratères 3 puissent réagir sous la pression du matériau à traiter et se comportent comme autant de micro- pompes mettant en mouvement l'agent de polissage. Pour illustrer cette nécessité, on a fixé le film sur le support rotatif du matériel de test à l'aide d'une colle, en laissant monter celle-ci à l'intérieur des cratères du film : les cratères étant bloqués par la colle, ils ne remplissent plus leur fonction de pompe et de réservoir d'agent de polissage et le film perd en grande partie ses propriétés d'abrasion.

Cette utilisation du support rugueux de l'invention est illustrée sur la figure 4 qui montre le film 1 collé au moyen d'un adhésif 7 sur un disque 8 monté en rotation sur un arbre 9 entraîné dans le sens de la flèche 10.

La pièce à traiter 11 est supportée et entraînée dans la direction de la flèche 12. Les cratères 3 renferment les particules abrasives et l'agent de polissage 13 et les déchets libérés à la surface de la pièce à traiter 11 se rassemblent dans les espaces libres 14 entre les cratères.

Pour les applications à l'apprêtage mécanique des étoffes, le film rugueux conforme à l'invention s'est également avéré très intéressant. Un exemple typique de film polyester utilisé a les caractéristiques suivantes : épaisseur 23 p.m ; masse spécifique : 1,39 g/m³ ; résistance à la rupture : 19 daN/mm2 dans le sens long et dans le sens travers ; allongement à la rupture : 120 % dans le sens long et 80 % dans le sens travers ; module d'élasticité à 0,5 % d'allongement : 450 daN/mm² dans le sens long et dans le sens travers. Lors des essais, il est apparu que la densité de perforation souhaitable de 20 à 150 perforations au cm², de préférence 40 à 50 perforations, la répartition (ou motif) des perforations étant de type aléatoire pour éviter toute possibilité de lignage sur les pièces à traiter.

Des essais de grattage sur des tissus ont été réalisés pour essayer d'évaluer d'une part le comportement du film perforé, et d'autre part, en fonction du type de textile soumis à ce test de frottement, quelles étaient les modifications d'aspect obtenues.

Il ressort de ces essais que comparativement à un abrasif très fin (tel que papier de verre fin), généralement utilisé dans les laboratoires de contrôles textiles pour simuler l'abrasion destructive d'un tissu, le film perforé est de loin bien moins actif. Ainsi pour un tissu coton taffetas de 60 fils au cm en chaîne, et 28 coups au cm en trame, et d'un poids au m² de 120 g, on a observé qu'avec le film perforé à 45 trous/cm², au bout de 900 tours et sous une pression de 250 g, l'abrasion était très régulière et il n'y avait pas de perforation.

En revanche, avec un papier de verre (réf. P. 1200) au bout de 10 tours et sous une pression de 250 g, on constatait déjà trois perforations.

La dégradation est donc beaucoup plus lente avec le film perforé.

Les temps d'observation sont donc plus longs et permettent pour des tests de contrôle un examen plus précis.

Le film perforé démontre une agression moins rapide vis-à-vis des abrasifs commerciaux les plus fins, ouvrant des possibilités de finition pour les suédés délicats très intéressantes.

Dans une autre série d'essais, on s'est intéressé à l'utilisation du film perforé pour augmenter la voluminosité d'un tissu.

Les tissus pour écharpe sont de type sergé ou satin, de façon à présenter sur une face des flottés de fibres très importants.

L'utilisation du film rugueux de l'invention a donné de très bons résultats sur le plan du tirage de poils sur des étoffes destinées à cet emploi. Ainsi pour un tissu pour écharpe (matière 100 % acrylique, 250 g/m², 8 fils au cm en chaîne, 12 coups au cm au trame, armure sergé de 2 lie 2), on a observé que la longueur moyenne des brins tirés était de 20 mm. De plus, le foisonnement était important et la perte par rupture de brins très faible.

## Revendications

1. Produit rugueux, en matière plastique, présentant des trous dont les contours sont en relief, par rapport à la surface, caractérisé en ce qu'il est constitué d'un film (1) dont l'épaisseur est de l'ordre de 10 µm à 175 f.Lm et qui a été perforé, les contours des perforations (5) formant des cratères en relief (3) déformables.

2. Produit rugueux selon la revendication 1, caractérisé en ce que le film est à base de polyester, polyamide, polyimide ou polypropylène.

3. Produit rugueux selon la revendication 2, caractérisé en ce que le film est un film polyester mono-étiré d'épaisseur inférieure au dixième de millimètre.

4. Procédé de fabrication d'un produit rugueux, en matière plastique, présentant des trous dont les contours sont en relief par rapport à la surface, caractérisé en ce qu'on utilise un film (1) dont l'épaisseur est de l'ordre d'une dizaine à quelques centaines de micromètres, on le perfore au moyen d'aiguilles (2) pénétrant dans le film et repoussant la matière traversée de manière que les contours (3) des perforations (5) forment des cratères déformables en relief par rapport à la surface du film.

5. Procédé selon la revendication 4, caractérisé en ce qu'on utilise des aiguilles (2) à section triangulaire.

6. Utilisation du produit rugueux selon l'une quelconque des revendications 1 à 3, comme support d'abrasif pour le traitement d'une surface dure.

7. Utilisation selon la revendication 6, caractérisée en ce que ledit traitement consiste dans le rodage, le polissage, l'émerisage, ou le doucissage de ladite surface.

8. Utilisation du produit rugueux selon l'une quelconque des revendications 1 à 3, pour le traitement d'une surface textile.

9. Utilisation selon l'une quelconque des revendications 6 à 8, caractérisée en ce qu'on utilise un film ayant une densité moyenne de perforations de 20 à 150 par cm² et de préférence de 40 à 50 par cm2.

## Claims

1. Rough product, in plastics material presenting perforations of which the outlines are raised with respect to the surface, characterized in that it is constituted of a film (1) of which the thickness is around between 10 µm and 175 µm, and which has been perforated, the outlines of the perforations (5) forming deformable raised craters (3).

2. Rough product according to claim 1, characterized in that the film is made from polyester, polyamide, polyimide or polypropylene.

3. Rough product according to claim 2, characterized in that the film is a mono-drawn polyester film of thickness less than one tenth of a millimeter.

4. Method for producing a rough product, in plastics material, presenting perforations of which the outlines are raised with respect to the surface, characterized in that a film (1) is used, the thickness of which is of the order of between one tenth and a few hundreths of micrometers, said film being perforated with needles penetrating into the film and pushing the needle-traversed material in such a way that the outlines (3) of the perforations (5) form deformable craters raised with respect to the surface of the film.

5. Method according to claim 4, characterized in that the needles (2) of triangular cross-section are used.

6. Utilization of the rough product according to any one of claims 1 to 3, as abrasive base for the treatment of a hard surface.

7. Utilization according to claim 6, characterized in that said treatment consists in grinding, polishing, sanding or smoothing said surface.

8. Utilization of the rough product according to any one of claims 1 to 3, for the treatment of a textile surface.

9. Utilization according to any one of claims 6 to 8, characterized in that the film used has a mean perforation density of 20 to 150 per cm² and preferably 40 to 50 per cm^{2.}

## Patentansprüche

1. Rauhes Produkt aus Kunststoff mit Löchern, deren Ränder in Bezug auf die Oberfläche erhaben sind, dadurch gekennzeichnet, daß es aus einem Film (1) mit einer Dicke von etwa 10 bis 175 ₖₜm besteht, der gelocht worden ist, wobei die Ränder der Lochungen (5) deformierbare erhabene Krater (3) bilden.

2. Rauhes Produkt nach Anspruch 1, dadurch gekennzeichnet, daß der Film auf Polyester-, Polyamid-, Polyimid- oder Polypropylen-Basis ist.

3. Rauhes Produkt nach Anspruch 2, dadurch gekennzeichnet, daß der Film ein einfach ausgezogener Polyesterfilm mit einer Dicke unter 0,1 mm ist.

4. Verfahren zur Herstellung eines rauhen Produkts aus Kunststoff mit Löchern, deren Ränder in Bezug auf die Oberfläche erhaben sind, gekennzeichnet durch Verwendung eines Films (1) mit einer Dicke von etwa 10 bis einigen 100 µm, Lochen des Films mit Nadeln (2), die in den Film eindringen und das durchbohrte Material so zurückstoßen, daß die Ränder (3) der Lochungen (5) deformierbare, in Bezug auf die Oberfläche erhabene Krater bilden.

5. Verfahren nach Anspruch 4, gekennzeichnet durch Verwendung von Nadeln (2) mit dreieckigem Querschnitt.

6. Verwendung des rauhen Produkts nach einem der Ansprüche 1 bis 3 als Schleifmittelträger für die Behandlung einer harten Oberfläche.

7. Verwendung nach Anspruch 6, dadurch gekennzeichnet, daß die Behandlung das Einschleifen, Polieren, Schmiergeln oder Klarschleifen der Oberfläche ist.

8. Verwendung des rauhen Produkts nach einem der Ansprüche 1 bis 3 zur Behandlung einer Textiloberfläche.

9. Verwendung nach einem der Ansprüche 6 bis 8, dadurch gekennzeichnet, daß ein Film mit einer mittleren Lochungsdichte von 20 bis 150/_{CM}² und vorzugsweise von 40 bis 50/cm² verwendet wird.
